# EUROPÄISCHE PATENTSCHRIFT

(11) **EP 4 344 419 B1**
(45) Veröffentlichungstag und Bekanntmachung des Hinweises auf die Patenterteilung: **17.12.2025**
(21) Anmeldenummer: 22719772.0
(22) Anmeldetag: 25.04.2022
(51) Int. Cl.: B24D 5/02, B24D 18/00, B24D 3/16

(54) **VERFAHREN ZUR HERSTELLUNG EINES KERAMISCH GEBUNDENEN SCHLEIFWERKZEUGS UND KERAMISCH GEBUNDENES SCHLEIFWERKZEUG**
METHOD FOR PRODUCING A CERAMICALLY BONDED GRINDING TOOL AND CERAMICALLY BONDED GRINDING TOOL
PROCÉDÉ DE PRODUCTION D'UN OUTIL DE MEULAGE À LIAISON CÉRAMIQUE ET OUTIL DE MEULAGE À LIAISON CÉRAMIQUE

(30) Priorität: 12.05.2021 AT 503622021
(43) Veröffentlichungstag der Anmeldung: 03.04.2024
(73) Patentinhaber: Tyrolit - Schleifmittelwerke Swarovski AG & Co K.G., 6130 Schwaz (AT)
(72) Erfinder: KALTENHAUSER, Gernot, 6130 Schwaz (AT); PILLINGER, Burghard, 6265 Hart im Zillertal (AT)
(74) Vertreter: Torggler & Hofmann Patentanwälte - Innsbruck
(86) Internationale Anmeldenummer: PCT/AT2022/060128
(87) Internationale Veröffentlichungsnummer: WO 2022/236348

(56) Entgegenhaltungen:
- CN-A- 111 805 442
- CN-B- 105 598 857
- US-A- 4 881 950
- US-A1- 2003 194 947

## Beschreibung

Die Erfindung betrifft ein Verfahren zur Herstellung eines keramisch gebundenen Schleifwerkzeuges, insbesondere Honrings. Des Weiteren betrifft die Erfindung ein keramisch gebundenes Schleifwerkzeug, insbesondere Honring, hergestellt durch ein solches Verfahren, umfassend einen Grundkörper und wenigstens ein Schleifmittel, welches in dem Grundkörper über zumindest ein anorganisches Bindemittel eingebettet ist.

Ein Schleifwerkzeug in Form eines Honrings ist bereits aus der EP 0 692 342 A2 bekannt, in welcher im Herstellungsverfahren des Honrings Bindemittel in Form von Kunstharz mit feinkörnigem Schleifmittel und keramisch gebundenem grobkörnigen Schleifmittel vermischt wird, um bei dem resultierenden Honring eine erhöhte Bruchfestigkeit über eine reduzierte Sprödheit durch das integrierte Kunstharz gewährleisten zu können.

Keramisch gebundene Schleifwerkzeuge werden beispielsweise in einem Kaltpressverfahren gefertigt, wobei insbesondere eine Standzeit und/oder Bearbeitungseigenschaften des hergestellten Schleifwerkzeuges signifikant von einem Kornvolumen und/oder einem Bindungsvolumen relativ zu einem Porenvolumen des Schleifwerkzeuges abhängen. In der Praxis haben sich Klebersysteme in Form von Dextrine als günstig erwiesen, welche sich in der Herstellung von besonders dichten Spezifikationen jedoch als unzulänglich erwiesen haben.

Schleifwerkzeuge sind bereits aus den Schriften CN 105 598 857 B, die die Basis für den Oberbegriff des Anspruchs 1 bildet, US 4,881,950 A, CN 111 805 442 A sowie US 2003/194947 A1 bekannt.

Nachteilig am Stand der Technik ist, dass Schleifwerkzeuge mit einem besonders hohen Kornvolumen und/oder Bindungsvolumen in der Praxis nicht lediglich über Spezifikationsabwandlungen, wie eine Erhöhung des Kornanteiles und/oder des Bindungsanteiles in Schleifwerkzeugrohlingen, erzeugbar sind, da insbesondere Pressen für eine erforderliche Verdichtung der Schleifwerkzeugrohlinge zu leistungsschwach sind. Ein hohes Kornvolumen und/oder Bindungsvolumen ist jedoch essenziell für Schleifwerkzeugs-Eigenschaften wie hohe Standzeit oder günstige Abrichtcharakteristika, wobei diese im Stand der Technik nur unzureichend erfüllt werden können.

Die objektive technische Aufgabe der vorliegenden Erfindung besteht daher darin, ein gegenüber dem Stand der Technik verbessertes Verfahren zur Herstellung eines keramisch gebundenen Schleifwerkzeuges sowie ein keramisch gebundenes Schleifwerkzeug anzugeben, bei welchen die Nachteile des Stands der Technik zumindest teilweise behoben sind, und welche sich insbesondere durch ein hohes Kornvolumen und/oder Bindungsvolumen im Schleifwerkzeug auszeichnen, um die Standzeit und/oder Bearbeitungseigenschaften des Schleifwerkzeuges steigern zu können.

Diese Aufgabe wird durch die Merkmale des Anspruches 1 gelöst.

Es ist demnach erfindungsgemäß vorgesehen, dass das Verfahren folgende, in chronologischer Reihenfolge durchzuführende Verfahrensschritte umfasst:
- in einem ersten Verfahrensschritt werden zumindest ein Schleifmittel, insbesondere Korund, SiC, Aluminiumoxid und/oder Superschleifmittel, zumindest ein anorganisches Bindemittel, insbesondere als Niederbrandbindung ausgebildet, und zumindest ein organisches Bindemittel, insbesondere in Form von Epoxidharz, bereitgestellt und vermischt,
- das zumindest eine Schleifmittel, das zumindest eine anorganische Bindemittel und das zumindest eine organische Bindemittel werden in einem Kaltpressverfahrensschritt zu einem kaltgepressten Grünling vorgepresst,

- der kaltgepresste Grünling wird in einem Heißpressverfahrensschritt zu einem heißgepressten Grünling verpresst,
- der heißgepresste Grünling wird in einem Brennverfahrensschritt zu einem Schleifwerkzeugrohling, insbesondere Honringrohling, gebrannt, wobei während dem Brennverfahrensschritt das zumindest eine organische Bindemittel zumindest teilweise ausgebrannt wird, und
- der Schleifwerkzeugrohling wird in einem nachgelagerten Verfahrensschritt zu dem Schleifwerkzeug, in welchem Schleifmittel eingebettet ist, nachbearbeitet.

Durch diesen zweistufigen Pressprozess mit anschließendem Brennprozess wird ermöglicht, sehr dichte Spezifikationen mit gegenüber dem Stand der Technik erhöhten Kornvolumen und Bindungsvolumen zu generieren. Die durch das Verfahren entstehenden Schleifwerkzeugrohlinge und Schleifwerkzeuge eignen sich in besonderer Weise für anspruchsvolle Schleifarbeiten, wobei insbesondere Druckbeständigkeit, Härte, Abnützungsverhalten et cetera gegenüber herkömmlich gefertigten keramisch gebundenen Schleifwerkzeugen verbessert werden.

Durch den erhöhten Kornanteil und Bindungsanteil können auch bei für das Schleifwerkzeug fordernden Schleifbearbeitungen hohe Standzeiten erreicht werden. Beispielsweise kann über eine Bestimmung der Massendichte des Schleifwerkzeuges, insbesondere bei bekannter Zusammensetzung des Schleifwerkzeuges, auf die vorliegende Spezifikation des Schleifwerkzeuges rückgeschlossen werden. Mikroskopische Untersuchungen des Schleifwerkzeuges können bereits hinreichend sein, um das vorliegende Kornvolumen, Bindungsvolumen und Porenvolumen des Schleifwerkzeuges zu ermitteln.

Der Fachterminus Grünling wird in diesem Kontext als ein Rohling während des Herstellungsprozesses zur Bildung des Schleifwerkzeugrohlings definiert, wobei der kaltgepresste Grünling, der heißgepresste Grünling als auch der Schleifwerkzeugrohling formstabil aus einer Pressform oder einem Ofen entnommen werden können.

Die Nachbearbeitung des Schleifwerkzeugrohlings zur Bildung des Schleifwerkzeuges ist im Allgemeinen beliebig und kann beispielsweise die Bearbeitungsschritte Stoßen, Schaben, Fräsen oder dergleichen umfassen. Eine Leistung bezogen auf Abrichtzyklen konnte bei den erfindungsgemäß hergestellten Honringen gegenüber gebräuchlichen keramisch gebundenen Honringen mit aus dem Stand der Technik bekannten hohen Dichten signifikant (um 300%) gesteigert werden.

Anstelle der in der Praxis üblicherweise für Schleifwerkzeuge respektive Honringe genutzten Dextrine als Kleber wird erfindungsgemäß ein organisches Bindemittel als Kleber verwendet, welches besonders bevorzugt Epoxidharz beziehungsweise Kunstharz darstellt. Dies birgt den Vorteil, dass Pressverfahrensschritte aus dem Herstellungsbereich von kunstharzgebundenen Schleifwerkzeugen auch bei keramisch gebundenen Schleifwerkzeugen angewendet werden können, um besonders dichte Spezifikationen von Schleifwerkzeugen bilden zu können, wobei Kornvolumen- und/oder Bindungsvolumen-Steigerungen bei keramisch gebundenen Schleifwerkzeugen mittels Pressen - insbesondere bei Raumtemperaturen - durch eine physikalische und praktisch limitierte Verdichtung beschränkt sind.

Insbesondere durch den Ausbrennvorgang des organischen Bindemittels und dem Aufschmelzen des anorganischen Bindemittels kann das Kornvolumen und Bindungsvolumen gesteigert werden. Beispielsweise finden sich in der für den Kaltpressvorgang aufbereiteten Mischung 50 Vol% bis 65 Vol%, vorzugsweise 55 Vol%, Kornvolumen und 10 Vol% bis 35 Vol%, vorzugsweise 22 Vol%, Bindungsvolumen, welche sich in Verbindung mit einem fertigungstechnisch bedingt gebildeten Porenvolumen im Schleifwerkzeugrohling zu 55 Vol% Kornvolumen und 20 Vol% Bindungsvolumen manifestieren können, wobei der Schleifwerkzeugrohling in hohem Maße für anspruchsvolle abrasive Schleifarbeiten geeignet ist.

Wie eingangs ausgeführt, wird Schutz auch begehrt für ein keramisch gebundenes Schleifwerkzeug, insbesondere Honring, hergestellt durch ein solches Verfahren, umfassend
- einen Grundkörper und
- wenigstens ein Schleifmittel, welches in dem Grundkörper über zumindest ein anorganisches Bindemittel eingebettet ist,
   wobei
- ein Kornvolumen des Schleifmittels im Bereich zwischen 50 Vol% und 65 Vol%, insbesondere zwischen 53 Vol% und 58 Vol%, und
- ein Bindungsvolumen eines Bindemittels im Bereich zwischen 10 Vol% und 35 Vol%, insbesondere zwischen 18 Vol% und 26 Vol%,
des Schleifwerkzeuges liegt, wobei das Kornvolumen und das Bindungsvolumen zusammen maximal 100 Vol% des Schleifwerkzeuges betragen.

Differenzen zwischen einer Summe an Kornvolumen und Bindungsvolumen (anorganisches Bindemittel und etwaiges organisches Bindemittel) zu dem Gesamtvolumen des Schleifwerkzeuges können beispielsweise in Form eines Porenvolumens vorliegen.

Besonders bevorzugt ist vorgesehen, dass das Schleifwerkzeug durch ein solches Verfahren hergestellt ist.

Vorteilhafte Ausführungsformen der Erfindung sind in den abhängigen Ansprüchen definiert.

Gemäß einer vorteilhaften Ausgestaltung der Erfindung ist vorgesehen, dass das zumindest eine organische Bindemittel während dem Brennverfahrensschritt im Wesentlichen vollständig ausgebrannt wird und/oder in dem Maße ausgebrannt wird, sodass ein organisches Bindungsvolumen maximal 15 Vol%, vorzugsweise maximal 10 Vol%, des Schleifwerkzeugrohlings beträgt.

Der Anteil an organischem Bindemittel, welches für das zweistufige Pressverfahren unter Verwendung von Pressprozessen aus kunstharzgebundenen Schleifwerkzeugen genutzt wird, kann im Brennverfahrensschritt reduziert werden, wobei in Abhängigkeit von Anforderungen (beispielsweise gewünschte Dämpfungseigenschaften aufgrund von Restbeständen des Epoxidharzes) an das Schleifwerkzeug ein Maß an noch vorhandenem organischen Bindemittel über Betriebsparameter (zum Beispiel Druck und/oder Temperatur) im Brennverfahrensschritt adjustiert werden kann.

Vorteilhafterweise ist vorgesehen, dass der Kaltpressverfahrensschritt und der Heißpressverfahrensschritt in voneinander gesonderten Pressformen durchgeführt werden, wobei vorzugsweise vorgesehen ist, dass die Pressform und/oder der kaltgepresste Grünling für den Heißpressverfahrensschritt vorgewärmt wird.

Bevorzugt werden zwei Pressformen verwendet, wobei vor, während oder nach dem Kaltpressvorgang die Pressform des Heißpressverfahrensschritt vorgewärmt wird, um einen vorgewärmten kaltgepressten Grünling in dieser Pressform zu platzieren. Im Allgemeinen ist auch denkbar, ausschließlich die Pressform oder der Grünling vorzuwärmen.

Als günstig hat sich erwiesen, dass der kaltgepresste Grünling in dem Kaltpressverfahrensschritt auf ein erstes Maß und der heißgepresste Grünling in dem Heißpressverfahrensschritt auf ein vom ersten Maß unterschiedenes zweites Maß gepresst wird, wobei vorzugsweise vorgesehen ist, dass der heißgepresste Grünling auf einen Außendurchmesser zwischen 50 mm und 450 mm, einen Innendurchmesser zwischen 20 mm und 300 mm und/oder eine Breite zwischen 10 mm und 90 mm gepresst wird.

Die Pressform des Kaltpressverfahrensschrittes berücksichtigt hierbei einen Schwund in den weiteren Prozessschritten, wobei im Heißpressverfahrensschritt der kaltgepresste Grünling weiter verdichtet wird, um einen Schleifwerkzeugrohling mit gewünschten Maßen nach dem Brennverfahrensschritt herstellen zu können.

Gemäß einer vorteilhaften Ausführungsform der Erfindung ist vorgesehen, dass das zumindest eine organische Bindemittel in dem Heißpressverfahrensschritt im Wesentlichen vollständig vernetzt wird.

Im Allgemeinen ist während dem Heißpressverfahren aufgrund der vorliegenden Temperaturen das zumindest eine anorganische Bindemittel im Gegensatz zu dem zumindest einen organischen Bindemittel noch nicht aufgeschmolzen.

Als vorteilhaft hat sich erwiesen, dass in dem Brennverfahrensschritt das zumindest eine anorganische Bindemittel aufgeschmolzen wird, wobei vorzugsweise vorgesehen ist, dass der Brennverfahrensschritt in einem Ofen durchgeführt wird.

Durch die hohen Temperaturen im Brennverfahrensschritt brennt das zumindest eine Bindemittel zumindest partiell, vorzugsweise vollständig, aus und über die Verbindung des zumindest einen Schleifmittels mit dem zumindest einen anorganischen Bindemittel entsteht der Schleifwerkzeugrohling mit hohem Kornvolumen und/oder Bindungsvolumen.

Eine vorteilhafte Variante besteht darin, dass in dem Kaltpressverfahrensschritt ein Druck zwischen 20 bar und 300 bar, vorzugsweise zwischen 40 bar bis 60 bar, und/oder im Wesentlichen Raumtemperatur verwendet wird.

Durch den Kaltpressverfahrensschritt kann ein formstabiler kaltgepresster Grünling mit im Wesentlichen homogener Mischung der zugeführten Bestandteile zur weiteren Bearbeitung erwirkt werden.

Besonders bevorzugt ist, dass im Heißpressverfahrensschritt ein Druck zwischen 270 bar und 310 bar, vorzugsweise 275 bar bis 285 bar, und/oder eine Temperatur zwischen 150 °C und 200 °C, vorzugsweise zwischen 170 °C und 180 °C, verwendet wird.

Durch den Heißpressverfahrensschritt kann ein formstabiler heißgepresster Grünling für den Brennverfahrensschritt mit vernetztem organischem Bindemittel und vorliegendem anorganischem Bindemittel bedingt sein.

Bei einem Ausführungsbeispiel der Erfindung ist vorgesehen, dass der Brennverfahrensschritt bei einer Temperatur zwischen 600 °C und 1300 °C, vorzugsweise zwischen 900 °C und 1000 °C, durchgeführt wird.

Abhängig von der Wahl der Bestandteile der organischen und/oder anorganischen Bindemittel kann eine geeignete Temperatur gewählt werden, welche eine stabile Bindung - insbesondere des zumindest einen anorganischen Bindemittels mit dem zumindest einen Schleifmittel - gewährleistet, wobei die Temperatur bevorzugt derart gewählt ist, dass das zumindest eine organische Bindemittel zumindest partiell, vorzugsweise vollständig, während des Brennverfahrensschrittes ausbrennt und das zumindest eine anorganische Bindemittel während des Brennverfahrensschrittes, vorzugsweise im Wesentlichen vollständig, zur Einbettung des zumindest einen Schleifmittels aufschmilzt, wobei keine ungewünschten temperaturbedingten Schädigungen (wie Oxidation oder splitterfähiger Klumpenbildung aufgrund zu hoher Temperaturen) an dem zumindest einem anorganischen Bindemittel und Schleifmittel entstehen.

Gemäß einem bevorzugten Ausführungsbeispiel der Erfindung ist vorgesehen, dass ausgehend von einem Kornvolumen eines Schleifmittels, Bindungsvolumen der Bindemittel und/oder Porenvolumen des kaltgepressten Grünlings nach dem Kaltpressverfahrensschritt durch den Heißpressverfahrensschritt und/oder den Brenn-verfahrensschritt
- das Kornvolumen des Schleifwerkzeugrohlings in einen Bereich zwischen 50 Vol% und 65 Vol%, vorzugsweise zwischen 53 Vol% und 58 Vol%, gesteigert wird und/oder
- ein Bindungsvolumen des Schleifwerkzeugrohlings in einen Bereich zwischen 10 Vol% und 35 Vol%, vorzugsweise zwischen 18 Vol% und 26 Vol%, gesteigert wird und/oder
- ein Porenvolumen des Schleifwerkzeuges in einen Bereich zwischen 10 Vol% und 40 Vol%, vorzugsweise zwischen 22 Vol% und 28 Vol%, reduziert wird,
wobei das Kornvolumen, das Bindungsvolumen und das Porenvolumen des heißgepressten Grünlings und/oder des Schleifwerkzeugrohlings zusammen maximal 100 Vol% betragen.

Durch ein erhöhtes Kornvolumen und erhöhtes Bindungsvolumen kann ein dichtes, festes, stabiles und/oder insbesondere gegen Abnützung und/oder Werkzeugbruch beständiges Schleifwerkzeug erzeugt werden.

Weiters ist bevorzugt vorgesehen, dass der Grundkörper ringförmig und/oder einstückig ausgebildet ist, wobei vorzugsweise vorgesehen ist, dass der Grundkörper an einer Innenmantelfläche und/oder an einer Außenmantelfläche eine mit einem verzahnten Werkstück in Kontakt bringbare Verzahnung aufweist.

In einer weiteren Ausführungsform kann vorgesehen sein, dass das wenigstens eine Schleifmittel zumindest teilweise, vorzugsweise vollständig, aus Korund, vorzugsweise Edel- und/oder Sinterkorund, SiC, Aluminiumoxid und/oder Superschleifmittel, vorzugsweise Diamant und/oder kubischen Bornitrid, ausgebildet ist.

Der Fachterminus Superschleifmittel ist in diesem Kontext als Schleifmittel mit besonders günstigen abrasiven Eigenschaften und/oder besonders hohen Härten definiert, wie es beispielsweise bei Diamant und kubischen Bornitrid (CBN) der Fall ist. Beispielsweise können Zahnräder mit dem Schleifwerkzeug gehont werden.

Gemäß einer vorteilhaften Ausgestaltung der Erfindung ist vorgesehen, dass das Schleifwerkzeug maximal 15 Vol%, vorzugsweise maximal 10 Vol%, organisches Bindungsvolumen aufweist, wobei vorzugsweise vorgesehen ist, dass das organische Bindungsvolumen aus der Gruppe der Thermoplaste und/oder Duroplaste, besonders bevorzugt im Wesentlichen Epoxidharz, ausgebildet ist.

Thermoplaste und/oder Duroplaste haben sich als besonders günstig für die Herstellung von Schleifwerkzeugen durch das erfindungsgemäße zweistufige Herstellungsverfahren erwiesen, wobei Epoxidharz besonders vorteilhafte Eigenschaften hinsichtlich Bindungsvermögen und thermischen Verhalten während des Heißpressverfahrensschrittes und Brennverfahrensschrittes aufweist.

Gemäß einer vorteilhaften Ausgestaltung der Erfindung ist vorgesehen, dass das Schleifwerkzeug wenigstens ein, vorzugsweise exakt ein, anorganisches Bindemittel umfasst, wobei das wenigstens eine anorganische Bindemittel in Form einer Niederbrandbindung ausgebildet ist.

Ein Beispiel für Niederbrandbindungen ist synthetisches, technisches Glas, welche gegen chemische Einwirkungen unempfindlich und unbeschränkt lagerfähig sind. Niederbrandbindungen haben sich aufgrund ihrer materialcharakteristischen Eigenschaften und Bearbeitbarkeit als besonders günstig in der Herstellung von Schleifwerkzeugen erwiesen.

Vorteilhafterweise ist vorgesehen, dass das wenigstens eine anorganische Bindemittel SiO2, Al2O3, B2O3 und/oder zumindest ein Oxid umfassend Alkali und/oder Erdalkali umfasst.

Dadurch werden hohe Härten und Festigkeiten des Schleifwerkzeuges auch bei geringen Ofentemperaturen erreicht, wobei eine Bindung mit dem zumindest einem Schleifmittel, insbesondere Diamant, kubisches Bornitrit und/oder Sinterkorund, besonders effektiv herstellbar ist.

Im Allgemeinen sind jedoch auch anderweitige anorganische Bindemittel denkbar, wobei besonders bevorzugt anorganische Bindemittel genutzt werden, welche im Zuge des Brennverfahrensschrittes aufgrund einer hinreichenden Temperaturbeständigkeit nicht ausbrennen.

Als günstig hat sich erwiesen, dass das Schleifwerkzeug einen Außendurchmesser zwischen 50 mm und 450 mm, einen Innendurchmesser zwischen 20 mm und 300 mm und/oder eine Breite zwischen 10 mm und 90 mm aufweist.

Gemäß einer vorteilhaften Ausführungsform der Erfindung ist vorgesehen, dass das Schleifwerkzeug ein Porenvolumen im Bereich zwischen 10 Vol% und 40 Vol%, vorzugsweise zwischen 22 Vol% und 28 Vol%, umfasst, wobei das Kornvolumen, das Bindungsvolumen und das Porenvolumen zusammen maximal 100 Vol% des Schleifwerkzeuges betragen.

Eine effektive Reduktion des Porenvolumens ist zur Bereitstellung hoher Dichten des Schleifwerkzeuges besonders bevorzugt, wobei das im Schleifwerkzeug vorliegende Porenvolumen zu einem gewissen Grad, während einem abrasiven Bearbeitungsprozess zur Dämpfung von auf das Schleifwerkzeug wirkenden Kräften wirken kann.

Die Merkmale der Verfahrensansprüche sind auf die Vorrichtungsansprüche anwendbar und vice versa.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1: einen bevorzugten Ablauf eines Verfahrens zur Herstellung eines keramisch gebundenen Schleifwerkzeuges, schematisch dargestellt in einem Flussdiagramm,
- Fig. 2: ein keramisch gebundenes Schleifwerkzeug gemäß einem besonders bevorzugten Ausführungsbeispiel in einer perspektivischen Ansicht.

Fig. 1 zeigt ein Verfahren zur Herstellung eines keramisch gebundenen Schleifwerkzeugs 1 (vgl. Fig. 2) in Form eines Honrings, wobei in einem ersten Verfahrensschritt ein Schleifmittel 2 - beispielsweise Korund, SiC, Aluminiumoxid und/oder Superschleifmittel zusammen mit einem anorganischen Bindemittel 3 - beispielsweise zur Niederbrandbindung - sowie einem organischen Bindemittel 4 - beispielsweise in Form von Epoxidharz - bereitgestellt und vermischt werden. Die Vermischung der Masse zur Bildung des Schleifwerkzeugrohlings 10 kann im Allgemeinen in einer Pressform 12 eines Kaltpressverfahrensschrittes 5 oder gesondert erfolgen. Die einzelnen Bestandteile der Masse zur Bildung eines Schleifwerkzeugrohlings 10 können im Allgemeinen in Reinform oder in Mischung vorliegen; zum Beispiel kann das Schleifmittel 2 aus Korund und Superschleifmittel zusammengesetzt sein.

Das Schleifmittel 2, das anorganische Bindemittel 3 und das organische Bindemittel 4 werden in dem Kaltpressverfahrensschritt 5 zu einem kaltgepressten Grünling 6 vorgepresst, welcher schematisch rechts der Pressform 12 des Kaltpressverfahrensschrittes 5 angedeutet ist. Der kaltgepresste Grünling 6 weist eine zentrale Durchgangsöffnung auf, welche im Allgemeinen jedoch nicht zwingend erforderlich ist. Der kaltgepresste Grünling 6 wird in dem Kaltpressverfahrensschritt 5 auf ein erstes Maß 13 gepresst.

Der kaltgepresste Grünling 6 wird in einem Heißpressverfahrensschritt 7 zu einem heißgepressten Grünling 8 verpresst, wodurch der Fertigungsprozess des Schleifwerkzeugrohlings 10 einem zweistufigen Pressprozess unterliegt.

In dem Kaltpressverfahrensschritt 5 wird in diesem Ausführungsbeispiel ein Druck von 50 bar und Raumtemperatur verwendet.

Der heißgepresste Grünling 8 wird in dem Heißpressverfahrensschritt 7 auf ein vom ersten Maß 13 unterschiedenes zweites Maß 14 gepresst. Der heißgepresste Grünling 8, welcher schematisch rechts der Pressform 12 des Heißpressverfahrensschrittes 7 angedeutet ist, wurde auf einen Außendurchmesser 15 von 300 mm, einen Innendurchmesser 16 von 138 mm und eine Breite 17 von 27 mm gepresst, wobei das Verfahren auf beliebige Geometrien und Dimensionen des Schleifwerkzeugrohlings 10 über dafür erforderliche Pressformen 12 und Betriebsparameter wie Druck und Temperatur adaptierbar ist.

Der Kaltpressverfahrensschritt 5 und der Heißpressverfahrensschritt 7 werden in voneinander gesonderten Pressformen 12 durchgeführt, wobei die Pressform 12 und der kaltgepresste Grünling 6 für den Heißpressverfahrensschritt 7 vorgewärmt werden.

Im Heißpressverfahrensschritt 7 wird gemäß dieser Ausführungsform ein Druck von 280 bar und eine Temperatur von 180 °C verwendet.

Im Allgemeinen können die Drücke und/oder Temperaturen während der Pressverfahrensschritte 5, 7 und/oder dem Brennverfahrensschritt 9 variieren, wobei durch einen Druckverlauf oder Temperaturverlauf materialcharakteristische Eigenschaften des Schleifwerkzeugrohlings 10 adjustiert werden können.

Das organische Bindemittel 4 wird im Zuge des Heißpressverfahrensschrittes 7 vollständig vernetzt.

Der heißgepresste Grünling 8 wird in einem Brennverfahrensschritt 9 zu dem Schleifwerkzeugrohling 10 als Honringrohling gebrannt, wobei während dem Brennverfahrensschritt 9 das organische Bindemittel 4 in Form von Epoxidharz teilweise ausgebrannt wird.

In dem Brennverfahrensschritt 9 wird das anorganische Bindemittel 3 aufgeschmolzen, wobei der Brennverfahrensschritt 9 in einem Ofen 18 durchgeführt wird. Der Brennverfahrensschritt 9 wird in diesem Ausführungsbeispiel bei einer Temperatur von 950 °C durchgeführt.

Das organische Bindemittel 4 in Form von Epoxidharz wird während dem Brennverfahrensschritt 9 in dem Maße ausgebrannt, sodass ein organisches Bindungsvolumen 10 Vol% des Schleifwerkzeugrohlings 10 beträgt.

Ausgehend von einem Kornvolumen eines Schleifmittels 2, Bindungsvolumen der Bindemittel 3, 4 und Porenvolumen des kaltgepressten Grünlings 6 nach dem Kaltpressverfahrensschritt 5 wird durch den Heißpressverfahrensschritt 7 und den Brennverfahrensschritt 9 in der gezeigten Ausführungsform
- das Kornvolumen des Schleifwerkzeugrohlings 10 auf 55 Vol% gesteigert,
- ein Bindungsvolumen des Schleifwerkzeugrohlings 10 trotz Ausbrennvorgang von Epoxidharz im Brennverfahrensschritt 9 auf 20 Vol% gesteigert und
- ein Porenvolumen des Schleifwerkzeuges 1 auf 25 Vol% reduziert,
wobei das Kornvolumen, das Bindungsvolumen und das Porenvolumen des heißgepressten Grünlings 8 und des Schleifwerkzeugrohlings 10 zusammen jeweils 100 Vol% betragen.

Der Schleifwerkzeugrohling 10 wird in einem nachgelagerten Verfahrensschritt 11 zu dem Schleifwerkzeug 1, in welchem Schleifmittel 2 eingebettet ist, nachbearbeitet.

Fig. 2 zeigt ein keramisch gebundenes Schleifwerkzeug 1 in Form eines Honrings, welcher durch ein Verfahren gemäß Fig. 1 gefertigt wurde. Das Schleifwerkzeug 1 umfasst einen Grundkörper 19 und das Schleifmittel 2, welches in dem Grundkörper 19 über das anorganische Bindemittel 3 eingebettet ist.

Der Grundkörper 19 ist ringförmig und einstückig ausgebildet, wobei der Grundkörper 19 an einer Innenmantelfläche 20 eine mit einem verzahnten Werkstück in Kontakt bringbare Verzahnung 22 aufweist. Im Allgemeinen kann die Verzahnung 22 auch an einer Außenmantelfläche 21 angeordnet sein.

Das Schleifmittel 2 besteht aus einer Mischung aus Superschleifmitteln in Form von Diamant und kubischen Bornitrid, wobei das Schleifmittel 2 alternativ oder in Ergänzung auch anderweitige Schleifmittel 2 umfassen kann.

Das Schleifwerkzeug 1 weist die Dimensionen des gebrannten Schleifwerkzeugrohlings 10 nach Fig. 1 auf, wobei im Allgemeinen ein geringfügiger Schwund im Zuge des Brennverfahrensschrittes 9 auftreten kann. Der Außendurchmesser 15 beträgt 300 mm, der Innendurchmesser 16 beträgt 138 mm und die Breite 17 beträgt 27 mm.

Das Kornvolumen des Schleifmittels 2 liegt bei 55 Vol% des Schleifwerkzeuges 1, das Bindungsvolumen der Bindemittel 3, 4 liegt bei 20 Vol% des Schleifwerkzeuges 1 und das Porenvolumen liegt bei 25 Vol% des Schleifwerkzeuges 1.

Das Schleifwerkzeug 1 weist 10 Vol% organisches Bindungsvolumen auf, wobei das organische Bindungsvolumen als Epoxidharz aus der Gruppe der Thermoplaste und Duroplaste vorliegt.

Das Schleifwerkzeug 1 umfasst ein anorganisches Bindemittel 3, wobei das anorganische Bindemittel 3 in Form einer Niederbrandbindung ausgebildet ist, wobei die Niederbrandbindung SiO2, Al2O3, B2O3 und Oxide aus Alkali und Erdalkali umfasst.

## Patentansprüche

1. Verfahren zur Herstellung eines keramisch gebundenen Schleifwerkzeugs (1), insbesondere Honrings, wobei die folgenden Verfahrensschritte in chronologischer Reihenfolge durchgeführt werden:
- in einem ersten Verfahrensschritt werden zumindest ein Schleifmittel (2), insbesondere Korund, SiC, Aluminiumoxid und/oder Superschleifmittel, zumindest ein anorganisches Bindemittel (3), insbesondere als Niederbrandbindung ausgebildet, und zumindest ein organisches Bindemittel (4), insbesondere in Form von Epoxidharz, bereitgestellt und vermischt,
- das zumindest eine Schleifmittel (2), das zumindest eine anorganische Bindemittel (3) und das zumindest eine organische Bindemittel (4) werden in einem Kaltpressverfahrensschritt (5) zu einem kaltgepressten Grünling (6) vorgepresst,
- der kaltgepresste Grünling (6) wird in einem Heißpressverfahrensschritt (7) zu einem heißgepressten Grünling (8) verpresst, **gekennzeichnet dadurch, dass**
- der heißgepresste Grünling (8) in einem Brennverfahrensschritt (9) zu einem Schleifwerkzeugrohling (10), insbesondere Honringrohling, gebrannt wird, wobei während dem Brennverfahrensschritt (9) das zumindest eine organische Bindemittel (4) zumindest teilweise ausgebrannt wird, und
- der Schleifwerkzeugrohling (10) wird in einem nachgelagerten Verfahrensschritt (11) zu dem Schleifwerkzeug (1), in welchem Schleifmittel (2) eingebettet ist, nachbearbeitet.

2. Verfahren nach Anspruch 1, wobei das zumindest eine organische Bindemittel (4) während dem Brennverfahrensschritt (9) im Wesentlichen vollständig ausgebrannt wird und/oder in dem Maße ausgebrannt wird, sodass ein organisches Bindungsvolumen maximal 15 Vol%, vorzugsweise maximal 10 Vol%, des Schleifwerkzeugrohlings (10) beträgt.

3. Verfahren nach Anspruch 1 oder 2, wobei der Kaltpressverfahrensschritt (5) und der Heißpressverfahrensschritt (7) in voneinander gesonderten Pressformen (12) durchgeführt werden, wobei vorzugsweise vorgesehen ist, dass die Pressform (12) und/oder der kaltgepresste Grünling (6) für den Heißpressverfahrensschritt (7) vorgewärmt wird.

4. Verfahren nach einem der vorangehenden Ansprüche, wobei der kaltgepresste Grünling (6) in dem Kaltpressverfahrensschritt (5) auf ein erstes Maß (13) und der heißgepresste Grünling (8) in dem Heißpressverfahrensschritt (7) auf ein vom ersten Maß (13) unterschiedenes zweites Maß (14) gepresst wird, wobei vorzugsweise vorgesehen ist, dass der heißgepresste Grünling (8) auf einen Außendurchmesser (15) zwischen 50 mm und 450 mm, einen Innendurchmesser (16) zwischen 20 mm und 300 mm und/oder eine Breite (17) zwischen 10 mm und 90 mm gepresst wird.

5. Verfahren nach einem der vorangehenden Ansprüche, wobei das zumindest eine organische Bindemittel (4) in dem Heißpressverfahrensschritt (7) im Wesentlichen vollständig vernetzt wird.

6. Verfahren nach einem der vorangehenden Ansprüche, wobei in dem Brennverfahrensschritt (9) das zumindest eine anorganische Bindemittel (3) aufgeschmolzen wird, wobei vorzugsweise vorgesehen ist, dass der Brennverfahrensschritt (9) in einem Ofen (18) durchgeführt wird.

7. Verfahren nach einem der vorangehenden Ansprüche, wobei
- in dem Kaltpressverfahrensschritt (5) ein Druck zwischen 20 bar und 300 bar, vorzugsweise zwischen 40 bar bis 60 bar, und/oder im Wesentlichen Raumtemperatur verwendet wird und/oder
- im Heißpressverfahrensschritt (7) ein Druck zwischen 270 bar und 310 bar, vorzugsweise 275 bar bis 285 bar, und/oder eine Temperatur zwischen 150 °C und 200 °C, vorzugsweise zwischen 170 °C und 180 °C, verwendet wird und/oder
- der Brennverfahrensschritt (9) bei einer Temperatur zwischen 600 °C und 1300 °C, vorzugsweise zwischen 900 °C und 1000 °C, durchgeführt wird.

8. Verfahren nach einem der vorangehenden Ansprüche, wobei ausgehend von einem Kornvolumen eines Schleifmittels (2), Bindungsvolumen der Bindemittel (3, 4) und/oder Porenvolumen des kaltgepressten Grünlings (6) nach dem Kaltpressverfahrensschritt (5) durch den Heißpressverfahrensschritt (7) und/oder den Brennverfahrensschritt (9)
- das Kornvolumen des Schleifwerkzeugrohlings (10) in einen Bereich zwischen 50 Vol% und 65 Vol%, vorzugsweise zwischen 53 Vol% und 58 Vol%, gesteigert wird und/oder
- ein Bindungsvolumen des Schleifwerkzeugrohlings (10) in einen Bereich zwischen 10 Vol% und 35 Vol%, vorzugsweise zwischen 18 Vol% und 26 Vol%, gesteigert wird und/oder
- ein Porenvolumen des Schleifwerkzeuges (1) in einen Bereich zwischen 10 Vol% und 40 Vol%, vorzugsweise zwischen 22 Vol% und 28 Vol%, reduziert wird,
wobei das Kornvolumen, das Bindungsvolumen und das Porenvolumen des heißgepressten Grünlings (8) und/oder des Schleifwerkzeugrohlings (10) zusammen maximal 100 Vol% betragen.

9. Keramisch gebundenes Schleifwerkzeug (1), insbesondere Honring, hergestellt durch ein Verfahren gemäß einem der vorangehenden Ansprüche, umfassend
- einen Grundkörper (19) und
- wenigstens ein Schleifmittel (2), welches in dem Grundkörper (19) über zumindest ein anorganisches Bindemittel (3) eingebettet ist,
**dadurch gekennzeichnet, dass**
- ein Kornvolumen des Schleifmittels (2) im Bereich zwischen 50 Vol% und 65 Vol%, insbesondere zwischen 53 Vol% und 58 Vol%, und
- ein Bindungsvolumen eines Bindemittels (3, 4) im Bereich zwischen 10 Vol% und 35 Vol%, insbesondere zwischen 18 Vol% und 26 Vol%,
des Schleifwerkzeuges (1) liegt, wobei das Kornvolumen und das Bindungsvolumen zusammen maximal 100 Vol% des Schleifwerkzeuges (1) betragen.

10. Schleifwerkzeug (1) nach Anspruch 9, wobei das Schleifwerkzeug (1) durch ein Verfahren nach einem der Ansprüche 1 bis 8 hergestellt ist.

11. Schleifwerkzeug (1) nach Anspruch 9 oder 10, wobei
- der Grundkörper (19) ringförmig und/oder einstückig ausgebildet ist, wobei vorzugsweise vorgesehen ist, dass der Grundkörper (19) an einer Innenmantelfläche (20) und/oder an einer Außenmantelfläche (21) eine mit einem verzahnten Werkstück in Kontakt bringbare Verzahnung (22) aufweist, und/oder
- das wenigstens eine Schleifmittel (2) zumindest teilweise, vorzugsweise vollständig, aus Korund, vorzugsweise Edel- und/oder Sinterkorund, SiC, Aluminiumoxid und/oder Superschleifmittel, vorzugsweise Diamant und/oder kubischem Bornitrid, ausgebildet ist.

12. Schleifwerkzeug (1) nach einem der Ansprüche 9 bis 11, wobei das Schleifwerkzeug (1) maximal 15 Vol%, vorzugsweise maximal 10 Vol%, organisches Bindungsvolumen aufweist, wobei vorzugsweise vorgesehen ist, dass das organische Bindungsvolumen aus der Gruppe der Thermoplaste und/oder Duroplaste, besonders bevorzugt im Wesentlichen Epoxidharz, ausgebildet ist.

13. Schleifwerkzeug (1) nach einem der Ansprüche 9 bis 12, wobei das Schleifwerkzeug (1) wenigstens ein, vorzugsweise exakt ein, anorganisches Bindemittel (3) umfasst, wobei das wenigstens eine anorganische Bindemittel (3) in Form einer Niederbrandbindung ausgebildet ist, wobei vorzugsweise vorgesehen ist, dass das wenigstens eine anorganische Bindemittel (3) SiO2, Al2O3, B2O3 und/oder zumindest ein Oxid umfassend Alkali und/oder Erdalkali umfasst.

14. Schleifwerkzeug (1) nach einem der Ansprüche 9 bis 13, wobei das Schleifwerkzeug (1) einen Außendurchmesser (15) zwischen 50 mm und 450 mm, einen Innendurchmesser (16) zwischen 20 mm und 300 mm und/oder eine Breite (17) zwischen 10 mm und 90 mm aufweist.

15. Schleifwerkzeug (1) nach einem der Ansprüche 9 bis 14, wobei das Schleifwerkzeug (1) ein Porenvolumen im Bereich zwischen 10 Vol% und 40 Vol%, vorzugsweise zwischen 22 Vol% und 28 Vol%, umfasst, wobei das Kornvolumen, das Bindungsvolumen und das Porenvolumen zusammen maximal 100 Vol% des Schleifwerkzeuges (1) betragen.

## Claims

1. A method for producing a ceramically bonded grinding tool (1), in particular a honing ring, wherein the following method steps are carried out in chronological order:
- in a first method step, at least one abrasive (2), in particular corundum, SiC, aluminum oxide, and/or a superabrasive, at least one inorganic bonding material (3), in particular formed as a low-temperature baking bond, and at least one organic bonding material (4), in particular in the form of epoxy resin, are provided and blended,
- the at least one abrasive (2), the at least one inorganic bonding material (3) and the at least one organic bonding material (4) are pre-pressed in a cold-pressing step (5) to form a cold-pressed green body (6),
- the cold-pressed green body (6) is pressed in a hot-pressing step (7) to form a hot-pressed green body (8), **characterized in that**
- the hot-pressed green body (8) is fired in a firing step (9) to form a grinding tool blank (10), in particular a honing ring blank, wherein the at least one organic bonding material (4) is at least partly burned off during the firing step (9), and
- the grinding tool blank (10) is post-processed in a subsequent method step (11) to form the grinding tool (1), in which abrasive (2) is embedded.

2. The method according to claim 1, wherein the at least one organic bonding material (4) is substantially entirely burned off during the firing step (9) and/or is burned off to such an extent that an organic bond volume is at most 15 vol.%, preferably at most 10 vol.%, of the grinding tool blank (10).

3. The method according to claim 1 or 2, wherein the cold-pressing step (5) and the hot-pressing step (7) are carried out in separate press molds (12), wherein it is preferably provided that the press mold (12) and/or the cold-pressed green body (6) is/are pre-heated for the hot-pressing step (7).

4. The method according to one of the preceding claims, wherein the cold-pressed green body (6) is pressed to a first extent (13) in the cold-pressing step (5) and the hot-pressed green body (8) is pressed to a second extent (14) that is different from the first extent (13) in the hot-pressing step (7), wherein it is preferably provided that the hot-pressed green body (8) is pressed to an external diameter (15) between 50 mm and 450 mm, an internal diameter (16) between 20 mm and 300 mm, and/or a width (17) between 10 mm and 90 mm.

5. The method according to one of the preceding claims, wherein the at least one organic bonding material (4) is substantially fully cross-linked in the hot-pressing step (7).

6. The method according to one of the preceding claims, wherein the at least one inorganic bonding material (3) is fused in the firing step (9), wherein it is preferably provided that the firing step (9) is carried out in a furnace (18).

7. The method according to one of the preceding claims, wherein
- a pressure between 20 bar and 300 bar, preferably between 40 bar and 60 bar, and/or substantially room temperature is used in the cold-pressing step (5), and/or
- a pressure between 270 bar and 310 bar, preferably 275 bar to 285 bar, and/or a temperature between 150°C and 200°C, preferably between 170°C and 180°C, is used in the hot-pressing step (7), and/or
- the firing step (9) is carried out at a temperature between 600°C and 1300°C, preferably between 900°C and 1000°C.

8. The method according to one of the preceding claims, wherein, starting from a grain volume of an abrasive (2), a bond volume of the bonding materials (3, 4), and/or a pore volume of the cold-pressed green body (6) after the cold-pressing step (5), as a result of the hot-pressing step (7) and/or the firing step (9)
- the grain volume of the grinding tool blank (10) is increased to a range between 50 vol.% and 65 vol.%, preferably between 53 vol.% and 58 vol.%, and/or
- a bond volume of the grinding tool blank (10) is increased to a range between 10 vol.% and 35 vol.%, preferably between 18 vol.% and 26 vol.%, and/or
- a pore volume of the grinding tool (1) is reduced to a range between 10 vol.% and 40 vol.%, preferably between 22 vol.% and 28 vol.%,
wherein the grain volume, the bond volume and the pore volume of the hot-pressed green body (8) and/or of the grinding tool blank (10) together amount to at most 100 vol.%.

9. A ceramically bonded grinding tool (1), in particular a honing ring, manufactured by a method according to one of the preceding claims, comprising
- a main body (19) and
- at least one abrasive (2) that is embedded in the main body (19) by means of at least one inorganic bonding material (3),
**characterized in that**
- a grain volume of the abrasive (2) is in the range between 50 vol.% and 65 vol.%, in particular between 53 vol.% and 58 vol.%, and
- a bond volume of a bonding material (3, 4) is in the range between 10 vol.% and 35 vol.%, in particular between 18 vol.% and 26 vol.%,
of the grinding tool (1), wherein the grain volume and the bond volume together amount to at most 100 vol.% of the grinding tool (1).

10. The grinding tool (1) according to claim 9, wherein the grinding tool (1) is produced by a method according to one of claims 1 to 8.

11. The grinding tool (1) according to claim 9 or 10, wherein
- the main body (19) is annular and/or formed in one piece, wherein it is preferably provided that the main body (19) has teeth (22) on an inner lateral surface (20) and/or on an outer lateral surface (21), which teeth can be brought into contact with a toothed workpiece,
- the at least one abrasive (2) is formed at least in part, preferably entirely, of corundum, preferably high-grade corundum and/or sintered corundum, SiC, aluminum oxide, and/or a superabrasive, preferably diamond and/or cubic boron nitride.

12. The grinding tool (1) according to one of claims 9 to 11, wherein the grinding tool (1) comprises at most 15 vol.%, preferably at most 10 vol.%, organic bond volume, wherein it is preferably provided that the organic bond volume is formed from the group of thermoplastics and/or thermosets, particularly preferably substantially epoxy resin.

13. The grinding tool (1) according to one of claims 9 to 12, wherein the grinding tool (1) comprises at least one, preferably exactly one, inorganic bonding material (3), wherein the at least one inorganic bonding material (3) is in the form of a low-temperature baking bond, wherein it is preferably provided, that the at least one inorganic bonding material (3) comprises SiO₂, Al₂O₃, B₂O₃, and/or at least one oxide comprising an alkali and/or alkaline earth.

14. The grinding tool (1) according to one of claims 9 to 13, wherein the grinding tool (1) has an external diameter (15) between 50 mm and 450 mm, an internal diameter (16) between 20 mm and 300 mm, and/or a width (17) between 10 mm and 90 mm.

15. The grinding tool (1) according to one of claims 9 to 14, wherein the grinding tool (1) comprises a pore volume in the range between 10 vol.% and 40 vol.%, preferably between 22 vol.% and 28 vol.%, wherein the grain volume, the bond volume and the pore volume together amount to at most 100 vol.% of the grinding tool (1).

## Revendications

1. Procédé de fabrication d'un outil de meulage à liaison céramique (1), en particulier d'anneaux d'affûtage, dans lequel les étapes de procédé suivantes sont effectuées dans l'ordre chronologique :
- dans une première étape de procédé, au moins un abrasif (2), en particulier du corindon, du Sic, de l'oxyde d'aluminium et/ou un produit super abrasif, au moins un liant inorganique (3), notamment formé en tant que liant de combustion à basse température, et au moins un liant organique (4), notamment sous forme de résine époxy, sont fournis et mélangés,
- l'au moins un produit abrasif (2), l'au moins un liant inorganique (3) et l'au moins un liant organique (4) sont prépressés dans une étape de procédé de pressage à froid (5) pour former un corps cru pressé à froid (6),
- le corps cru pressé à froid (6) est pressé en un corps cru pressé à chaud (8) dans une étape de procédé de pressage à chaud (7), **caractérisé en ce que**
- le corps cru pressé à chaud (8) est brûlé dans une étape de procédé de combustion (9) pour former une ébauche d'outil de meulage (10), en particulier une ébauche d'anneau d'affûtage, dans lequel l'au moins un liant organique (4) est brûlé au moins en partie pendant l'étape de procédé de combustion (9), et
- l'ébauche d'outil de meulage (10) est usinée ultérieurement dans une étape de procédé (11) en aval en l'outil de meulage (1) dans lequel le produit abrasif (2) est incorporé.

2. Procédé selon la revendication 1, dans lequel l'au moins un liant organique (4) est sensiblement entièrement brûlé pendant l'étape (9) du procédé de combustion et/ou est brûlé dans la mesure où un volume de liaison organique est de maximum 15 % vol, de préférence de maximum 10 % vol, de l'ébauche d'outil de meulage (10).

3. Procédé selon la revendication 1 ou 2, dans lequel l'étape de procédé de pressage à froid (5) et l'étape de procédé de pressage à chaud (7) sont réalisées dans des moules de pressage (12) distincts les uns des autres, dans lequel il est de préférence prévu que le moule de pressage (12) et/ou le corps cru pressé à froid (6) sont préchauffés pour l'étape de procédé de pressage à chaud (7).

4. Procédé selon l'une quelconque des revendications précédentes, dans lequel le corps cru pressé à froid (6) est pressé sur une première cote (13) dans l'étape de procédé de pressage à froid (5) et le corps cru pressé à chaud (8) sur une deuxième cote (14) différente de la première cote (13) dans l'étape de procédé de pressage à chaud (7), dans lequel il est de préférence prévu que le corps cru pressé à chaud (8) est pressé sur un diamètre extérieur (15) entre 50 mm et 450 mm, un diamètre intérieur (16) entre 20 mm et 300 mm et/ou une largeur (17) entre 10 mm et 90 mm.

5. Procédé selon l'une quelconque des revendications précédentes, dans lequel l'au moins un liant organique (4) est sensiblement entièrement réticulé dans l'étape de procédé de pressage à chaud (7).

6. Procédé selon l'une quelconque des revendications précédentes, dans lequel l'au moins un liant inorganique (3) est fondu dans l'étape de procédé de combustion (9), dans lequel il est de préférence prévu que l'étape de procédé de combustion (9) est réalisée dans un four (18).

7. Procédé selon l'une quelconque des revendications précédentes, dans lequel
- une pression entre 20 bar et 300 bar, de préférence entre 40 bar et 60 bar, et/ou sensiblement une température ambiante sont utilisées dans l'étape de procédé de pressage à froid (5) et/ou
- une pression entre 270 bar et 310 bar, de préférence entre 275 bar et 285 bar, et/ou une température entre 150 °C et 200 °C, de préférence entre 170 °C et 180 °C, sont utilisées dans l'étape de procédé de pressage à chaud (7) et/ou
- l'étape de procédé de combustion (9) est réalisée à une température entre 600 °C et 1300 °C, de préférence entre 900 °C et 1000 °C.

8. Procédé selon l'une quelconque des revendications précédentes, dans lequel à partir d'un volume de grains d'un produit abrasif (2), d'un volume de liaison des liants (3, 4) et/ou d'un volume de pores du corps cru pressé à froid (6) après l'étape de procédé de pressage à froid (5) par l'étape de procédé de pressage à chaud (7) et/ou l'étape de procédé de combustion (9)
- le volume de grain de l'ébauche d'outil de meulage (10) est augmenté dans une plage entre 50 % en volume et 65 % en volume, de préférence entre 53 % en volume et 58 % en volume, et/ou
- un volume de liaison de l'ébauche d'outil de meulage (10) est augmenté dans une plage entre 10 % en volume et 35 % en volume, de préférence entre 18 % en volume et 26 % en volume, et/ou
- un volume de pores de l'outil de meulage (1) est réduit dans une plage comprise entre 10 % en volume et 40 % en volume, de préférence entre 22 % en volume et 28 % en volume,
dans lequel le volume de grain, le volume de liaison et le volume de pores du corps cru pressé à chaud (8) et/ou de l'ébauche d'outil de meulage (10) s'élèvent ensemble à maximum 100 % en volume.

9. Outil de meulage (1) à liaison céramique, en particulier anneau d'affûtage, fabriqué par un procédé selon l'une quelconque des revendications précédentes, comprenant
- un corps de base (19) et
- au moins un produit abrasif (2) qui est intégré dans le corps de base (19) par au moins un liant inorganique (3),
**caractérisé en ce que**
- un volume de grains du produit abrasif (2) se situe dans la plage entre 50 % en volume et 65 % en volume, en particulier entre 53 % en volume et 58 % en volume, et
- un volume de liaison d'un liant (3, 4) se situe dans la plage entre 10 % en volume et 35 % en volume, en particulier entre 18 % en volume et 26 % en volume,
de l'outil de meulage (1), dans lequel le volume de grain et le volume de liaison s'élèvent ensemble au maximum à 100 % en volume de l'outil de meulage (1).

10. Outil de meulage (1) selon la revendication 9, dans lequel l'outil de meulage (1) est fabriqué par un procédé selon l'une quelconque des revendications 1 à 8.

11. Outil de meulage (1) selon la revendication 9 ou 10, dans lequel
- le corps de base (19) est de forme annulaire et/ou monobloc, dans lequel il est de préférence prévu que le corps de base (19) présente sur une surface enveloppante intérieure (20) et/ou sur une surface enveloppante extérieure (21) une denture (22) pouvant être mise en contact avec une pièce à usiner dentée, et/ou
- l'au moins un produit abrasif (2) est réalisé au moins en partie, de préférence entièrement, à partir de corindon, de préférence de corindon noble et/ou fritté, de Sic, d'oxyde d'aluminium et/ou d'un produit super abrasif, de préférence de diamant et/ou de nitrure de bore cubique.

12. Outil de meulage (1) selon l'une quelconque des revendications 9 à 11, dans lequel l'outil de meulage (1) présente un volume de liaison organique maximal de 15 % en volume, de préférence maximal de 10 % en volume, dans lequel il est de préférence prévu que le volume de liaison organique est formé à partir du groupe des thermoplastiques et/ou thermodurcissables, de manière particulièrement préférée sensiblement de résine époxy.

13. Outil de meulage (1) selon l'une quelconque des revendications 9 à 12, dans lequel l'outil de meulage (1) comprend au moins un, de préférence exactement un, liant inorganique (3), dans lequel l'au moins un liant inorganique (3) est réalisé sous la forme d'un liant de combustion à basse température, dans lequel il est de préférence prévu que l'au moins un liant inorganique (3) comprend SiO2, Al203, B203 et/ou au moins un oxyde comprenant des alcalins et/ou des alcalins terreux.

14. Outil de meulage (1) selon l'une quelconque des revendications 9 à 13, dans lequel l'outil de meulage (1) présente un diamètre extérieur (15) entre 50 mm et 450 mm, un diamètre intérieur (16) entre 20 mm et 300 mm et/ou une largeur (17) entre 10 mm et 90 mm.

15. Outil de meulage (1) selon l'une quelconque des revendications 9 à 14, dans lequel l'outil de meulage (1) comprend un volume de pores dans la plage entre 10 % en volume et 40 % en volume, de préférence entre 22 % en volume et 28 % en volume, dans lequel le volume de grains, le volume de liaison et le volume de pores s'élèvent ensemble à maximum 100 % en volume de l'outil de meulage (1).
